# EUROPÄISCHE PATENTANMELDUNG

(11) **EP 1 323 980 A1**
(43) Veröffentlichungstag der Anmeldung: **02.07.2003**
(21) Anmeldenummer: 02025451.2
(22) Anmeldetag: 15.11.2002
(51) Int. Cl.: F23M 5/08

(54) **Kühlbare Gewölbedecke**

(30) Priorität: 31.12.2001 CH 23842001
(71) Anmelder: Von Roll Umwelttechnik AG, 8037 Zürich (CH)
(72) Erfinder: Wachter, Erwin, 8048 Zürich (CH); Zoss, Klaus, 8610 Uster (CH); Andreoli, Bruno, 8713 Uerikon (CH); Seglias, Werner, 8713 Uerikon (CH)
(74) Vertreter: Patentanwälte Schaad, Balass, Menzl & Partner AG

(57) **Zusammenfassung**

Die Erfindung betrifft eine kühlbare Gewölbedecke für einen Hochtemperaturschmelzofen mit einem Ofeninneren (11). Erfindungsgemäss sind wenigstens folgende Schichten an der dem Ofeninneren (11) abgewandten Seite einer Schicht (1) aus feuerfesten Steinen vorhanden: Eine Dichtschicht (2), die zur Abdichtung des Ofeninneren (11) gegen Austritt oder Eintritt von Gas dient; eine Isolationsschicht (3) mit wärmeisolierender Wirkung; und eine Kühlschicht (4), die zum Leiten eines Kühlfluidums ausgebildet ist. Durch die Schichtanordnung wird erhöhte Gasdichtigkeit erreicht und einer vorzeitigen Alterung der feuerfesten Steine vorgebeugt.

## Beschreibung

Die Erfindung betrifft eine kühlbare Gewölbedecke für einen Hochtemperaturschmelzofen nach dem Oberbegriff von Anspruch 1.

Gewölbedecken für Hochtemperaturschmelzöfen, z.B. Glasschmelzöfen oder Elektroöfen, bestehen in der Regel aus einer Schicht, meist mehreren Schichten aus hitzebeständigen (feuerfesten) Steinen. Diese bestehen beispielsweise aus Siliziumkarbid, Schamotte, Hochtonerde und/oder Chromkorund. Insbesondere bei einer selbsttragenden Gewölbedecke müssen die feuerfesten Steine auch unter dauernder Hitzebelastung formstabil sein, damit das Gewölbe hält. Eine zusätzliche Belastung der Steine entsteht bei Anlagen, die nicht im Dauerbetrieb stehen, z.B. Reduktionsschmelzöfen bei Müllverbrennungsanlagen, durch hitzebedingte Kontraktion und Expansion der Steine. Um eine Verkürzung der Lebensdauer der feuerfesten Steine zu verhindern, ist daher die Einhaltung der vom Hersteller angegebenen maximalen, über die gesamte Schicht gemittelten mittleren Temperatur wesentlich.

Ein zusätzliches Problem stellt das Gewölbe bei Öfen dar, bei denen das Ofeninnere nach aussen und innen dicht sein muss. Bei Reduktionsschmelzöfen darf beispielsweise kein Sauerstoff von aussen in den Ofen eindringen, um die reduzierende Atmosphäre im Ofeninneren nicht zu beeinträchtigen und zu verhindern, dass bereits reduzierte Metalle wieder oxidiert werden. Des weiteren sollte reduzierendes Gas nicht nach aussen dringen, da es an kühleren insbesondere metallischen Bauteilen kondensiert und deren Korrosion beschleunigt. Die Dichtheit der feuerfesten Schicht wird durch Verschleiss der feuerfesten Steine durch grosse Hitzebelastung und Hitzeschwankungen, die zur Verformung des Mauerwerks führen können, weiter herabgesetzt.

Aus der DE 27 58 755 ist eine Gewölbedecke bekannt, die zur Erhöhung der Lebensdauer der feuerfesten Steine eine Wasserkühlung besitzt. Die Gewölbedecke umfasst einen Gewölbering, auf den sich ein Gerippe aus Leitungsrohren für ein Kühlmittel abstützt. Auf die Leitungsrohre sind die feuerfesten Steine lose aufgelegt. Durch die Kühlung werden die feuerfesten Steine vor einer zu grossen thermischen Belastung geschützt. Die Dichtheit des Gewölbes ist jedoch nicht gegeben. Die Leitungsrohre sind zudem direkt der Ofenatmosphäre ausgesetzt.

Der Erfindung liegt daher die Aufgabe zugrunde, eine Gewölbedecke anzugeben, die sowohl dauerhaft ist als auch das Ofeninnere gegen Eintritt oder Austritt von Gas abdichtet.

Die Aufgabe wird gelöst durch eine Gewölbedecke mit den Merkmalen von Anspruch 1. Vorteilhafte Weiterbildungen ergeben sich aus den abhängigen Ansprüchen, der Beschreibung und den Zeichnungen.

Die erfindungsgemässe kühlbare Gewölbedecke umfasst neben wenigstens einer Schicht aus feuerfesten Steinen an der dem Ofeninneren abgewandten Seite davon wenigstens eine Dichtschicht, eine Isolationsschicht mit wärmeisolierender Wirkung, und eine Kühlschicht, die zum Leiten eines Kühlfluidums ausgebildet ist.

Die Dichtschicht dient zur Abdichtung des Ofeninneren gegen Austritt oder Eintritt von Gas. Sie besteht vorzugsweise aus einer Metallfolie. Besonders geeignet ist eine Stahlfolie, die bevorzugt durch ein Glasfasergewebe verstärkt ist. Eine solche Dichtschicht ist bei den Temperaturen von 100 bis 450 °C, die auf der dem Ofeninneren abgewandten Seite der Steine herrschen, nicht brennbar und schmelzbar und hält auch Überdruck im Ofeninneren stand.

Die Dichtschicht kann auch innerhalb der feuerfesten Schicht angeordnet sein, z.B. bei einem Schichtaufbau aus Feuerfeststeinen und Feuerleichtsteinen bzw. Feuerleichtplättchen zwischen den daraus gebildeten Unterschichten, die dann auch als Isolationsschicht wirken können.

Um einen übermässigen Wärmeverlust aus dem Ofen zu verhindern, ist die Dichtschicht von der Kühlschicht durch die Isolationsschicht getrennt. Die Isolationsschicht dient dazu, eine vorbestimmte Temperaturdifferenz zwischen Aussen- und Innenraum bzw. zwischen den feuerfesten Steinen und der Umgebung aufrechtzuerhalten. Indem die Dichtschicht in einem Temperaturbereich gehalten wird, der eine vorbestimmte Mindesttemperatur nicht unterschreitet, wird zusätzlich die Kondensation von aggressiven Gasen an der Dichtschicht verhindert. Durch das Kühlfluidum in der Kühlschicht wird eine vorbestimmte Wärmemenge über die Gewölbedecke abgeführt.

Die genannten Schichten wirken somit bei der erfindungsgemässen Gewölbedecke in sehr vorteilhafter Weise zusammen, um die Haltbarkeit und Dichtheit des Gewölbes innerhalb der maximalen Lebensdauer des Ofens zu sichern. Bei der Erfindung wird insbesondere die mittlere Temperatur der feuerfesten Steine durch gezielte Wärmeabfuhr und Aufbau eines Wärmegradienten von Innen nach Aussen kontrolliert.

Bevorzugt sind die Dicke und das Material der Schichten und/oder die Wärmeabfuhr des Kühlfluidums derart gewählt sind, dass die mittlere Temperatur in den feuerfesten Steinen einen vorgegebenen Temperaturwert nicht überschreitet. Dieser liegt vorzugsweise zwischen 1300 und 1600°C und beträgt insbesondere ca. 1450°C. Auch die Dichtschicht wird in einem vorbestimmten Temperaturbereich gehalten, der oberhalb des Taupunktes der im Ofeninneren enthaltenen aggressiven Gase liegt. Die Mindesttemperatur beträgt vorzugsweise 150-250°C, besonders bevorzugt 200°C. Die Isolationsschicht kann bevorzugt eine Temperaturdifferenz von 100 bis 300°C, vorzugsweise 200°C, aufrechterhalten. An ihrer Oberfläche herrscht vorzugsweise noch eine Temperatur von 100 bis 200°C. Diese Oberfläche wird von der Kühlschicht vorzugsweise über den ganzen Oberflächenbereich kontaktiert. Dazu umfasst die Kühlschicht bevorzugt eine Abdeckschicht und damit direkt oder indirekt über Kontaktelemente verbundene Leitungsrohre. Die Kühlschicht führt eine vorbestimmte Wärmemenge ab.

Die Erfindung ist insbesondere für Öfen mit einem selbsttragenden Gewölbe geeignet, da hier die Einhaltung einer vorgegebenen mittleren Temperatur der feuerfesten Steine aus Stabilitätsgründen besonders wichtig ist. Die Erfindung ist des weiteren für Öfen geeignet, bei denen die Gasatmosphäre im Ofeninneren besonders kontrolliert werden muss, z.B. für Reduktionsschmelzöfen, insbesondere für solche zur Aufbereitung von Schlacke aus der Müllverbrennung.

Beispiele für die Erfindung sind in den Zeichnungen dargestellt und nachstehend beschrieben. Dabei zeigen rein schematisch:
- Fig. 1: den Schichtaufbau einer erfindungsgemässen Gewölbedecke;
- Fig. 2: einen Schnitt durch eine Gewölbedecke;
- Fig. 3: eine Aufsicht auf eine Kühlschicht.

Fig. 1 zeigt den Schichtaufbau einer erfindungsgemässen Gewölbedecke. Das tragende Gewölbe wird gebildet durch eine Schicht 1 aus feuerfesten Steinen, die aus vier Unterschichten 1a-d besteht. Über einer ersten Unterschicht 1a aus Feuerfeststeinen 8 ist eine zweite Unterschicht 1b aus Feuerleichtsteinen 9 angeordnet. Es schliessen sich zwei weitere Unterschichten 1c, 1d aus Feuerleichtplättchen 10 an, die bereits wärmeisolierend wirken. Auf der obersten Unterschicht 1d ist die Dichtschicht 2 angeordnet, die den Ofeninnenraum 11 gasdicht abdichtet. Auf der Dichtschicht 2 befindet sich die Isolationsschicht 3, die wärmeisolierend ist und bewirkt, dass die Dichtschicht 2 nicht unterhalb eine bestimmten Mindesttemperatur abkühlt. An die Isolationsschicht 3 schliesst sich die Kühlschicht 4 an. Diese umfasst eine Abdeckschicht 5, die hier aus zwei Folienlagen 5a, 5b gebildet ist. Die Abdeckschicht 5 ist wärmeleitfähig. Leitungsrohre 7 für das Kühlfluidum sind mit plattenförmigen Kontaktelementen 6 verbunden, die den Wärmetransfer zwischen der Abdeckschicht 5 und dem Leitungsrohr 7 bzw. dem Kühlfluidum gewährleisten. Die Form der Kontaktelemente 6 ist an die Form des Gewölbes angepasst, so dass ein grossflächiger Kontakt entsteht.

Die Leitungsrohre 7, die wie die Kontaktelemente 6 aus einem Metall mit hoher Wärmeleitfähigkeit bestehen, sind vorzugsweise mit den Kontaktelementen 6 verschweisst. Kontaktelement 6 und Leitungsrohr 7 können auch einstückig gefertigt sein. Als Kühlfluidum wird vorzugsweise Wasser eingesetzt. Die Verwendung von Luft ist ebenfalls möglich, hat jedoch den Nachteil geringerer Wärmekapazität.

Die erste Unterschicht 1a hat beispielsweise eine Dicke von 200 bis 400 mm, bevorzugt etwa 300 mm. Die Feuerfeststeine 8 bestehen beispielsweise aus ca. 60% Al₂O₃, 3% SiO₂, 0.3% Fe₂O₃ und 30% Cr₂O₃. Die Wärmeleitfähigkeit liegt vorzugsweise zwischen 1 und 5 W/mK und beträgt beispielsweise ca. 3 W/mK (bei 700°C) bzw. 2.8 W/mK (bei 1000°C). Die erste Unterschicht hat bei Temperaturen im Ofeninneren 11 beispielsweise eine mittlere Temperatur von 1400 bis 1500°C.

Die zweite Unterschicht 1b hat beispielsweise eine Dicke von 40 bis 90 mm, vorzugsweise 65 mm. Die Feuerleichtsteine 9 bestehen beispielsweise aus ca. 68% Al₂O₃, 30% SiO₂, 0.4% Fe₂O₃ und 0.4% CaO. Die Wärmeleitfähigkeit liegt vorzugsweise zwischen 0.2 und 1.0 W/mK. Sie beträgt beispielsweise etwa 0.32 W/mK (bei 400°C) und 0.41 W/mK (bei 1200°C). Die zweite Unterschicht 1b hat damit bereits eine reduzierte Wärmeleitfähigkeit. Ihre mittlere Temperatur beträgt etwa 950 bis 1050 °C.

Die dritte und vierte Unterschicht 1c, 1d hat beispielsweise jeweils eine Dicke von 20 bis 60 mm, vorzugsweise 40 mm. Die Feuerleichtplättchen 10 bestehen beispielsweise aus ca. 43% Al₂O₃, 51% SiO₂, 1.3% Fe₂O₃ und 0.3% CaO. Die Wärmeleitfähigkeit liegt zwischen etwa 0.29 W/mK (bei 400°C) und 0.37 W/mK (bei 1000°C), d.h. diese Unterschicht hat eine weiter reduzierte Wärmeleitfähigkeit. Allgemein liegt die Wärmeleitfähigkeit vorzugsweise zwischen 0.2 und 1.0 W/mK. Die mittlere Temperatur der dritten Unterschicht beträgt etwa 600 bis 700 °C, die der vierten Unterschicht etwa 250 bis 450 °C.

Die Dichtschicht 2 besteht aus einer Stahlfolie mit einer Dicke zwischen 50 und 300 µm, bevorzugt 250 µm. Die Stahlfolie ist durch ein 0.5 bis 1 mm dickes Glasfasergewebe verstärkt.

Bei einer Temperatur im Ofeninneren von 1500 bis 1700 °C beträgt die Temperatur an der obersten Unterschicht 1d bzw. an der Dichtschicht 2 vorzugsweise 100 bis 300 °C.

Die Isolationsschicht 3 mit einer Dicke von 50 bis 200 mm, bevorzugt etwa 100 mm, umfasst ein Isolationsmaterial, das eine Wärmedifferenz von ca. 200°C zwischen der Dichtschicht und der Kühlschicht 4 aufrechtzuerhalten imstande ist. Die Wärmeleitfähigkeit der Isolationsschicht liegt vorzugsweise zwischen 0.05 und 0.2 W/mK. Das Material ist beispielsweise Isoliergewebe oder Filz auf der Basis von Steinwolle.

Als Abdeckschicht 5 werden beispielsweise zwei Lagen einer jeweils 50 bis 300 µm, bevorzugt 50 µm, dicken Aluminiumfolie verwendet, die ebenfalls glasfaserverstärkt sein kann. Die Temperatur der Abdeckschicht 5 liegt zwischen 20 und 200 °C.

Die Leitungsrohre 7 sind so anzuordnen und zu dimensionieren und das Kühlfluidum und dessen Strömungsgeschwindigkeit so zu wählen, dass ein Wärmestrom von etwa 3000 W/m² abgeführt wird.

Figur 2 zeigt einen Schnitt durch eine erfindungsgemässe Gewölbedecke für einen Reduktionsschmelzofen. Im Unterschied zu Fig. 1 ist neben der Schicht 1 aus feuerfesten Steinen keine gesonderte Isolationsschicht vorhanden. Die Isolationsschicht 3 wird vielmehr durch die oberste Unterschicht 1d aus Feuerleichtplättchen 10 realisiert. Diese haben, wie oben beschrieben, bereits eine wärmeisolierende Funktion. Die Dichtschicht 2 ist demnach zwischen der dritten und der obersten Unterschicht 1c, 1d angeordnet. Die Kühlschicht 4 befindet sich direkt auf der Isolationsschicht 3 (oberste Unterschicht 1d). Die Gewölbedecke ist selbsttragend und stützt sich seitlich auf die Seitenwandungen 14 des Gewölbes ab. Eine Aussenkonstruktion 15 dient zur Halterung einer Schmelzelektrode 12. Diese ist von oben durch eine Öffnung 13 in der Gewölbedecke in das Ofeninnere 11 geführt und steht mit der hier nicht gezeigten Schmelze in Kontakt. Die Öffnung 13 ist auf hier nicht gezeigte Weise gasdicht verschlossen. In Frage kommt beispielsweise eine Wassertasse, die gleichzeitig als Überdruckventil fungiert.

Zur Erhöhung der Gasdichtheit des Gewölbes steht die Dichtschicht 2 bzw. die dafür verwendete Folie seitlich gegenüber der feuerfesten Schicht 1 und der Isolationsschicht 3 vor und ist mit dem vorstehenden Randbereich 2a aussen am Gewölbe verankert.

Fig. 3 zeigt eine Aufsicht auf die Gewölbedecke bzw. die Kühlschicht 4. Die Kühlschicht 4 umfasst Leitungsrohre 7, die als Vielzahl von separaten Rohrschleifen 16 vorliegen. Jede Rohrschleife 16 ist sowohl an eine Kühlmittelzuleitung als auch an eine Kühlmittelableitung angeschlossen. Dadurch wird eine effektive Wärmeabfuhr erreicht, wobei die Erwärmung des Kühlmittels innerhalb jeder Rohrschleife 16 gering gehalten wird. Die Leitungsrohre sind mit Kontaktelementen 6 in Form von Platten verbunden, die auf der Isolationsschicht 3 aufliegen. Die Öffnungen 13 für die Elektroden 12 sind ausgespart. Eine weitere hier nicht dargestellte Isolationsschicht kann auf der Kühlschicht 4 angeordnet sein.

## Patentansprüche

1. Kühlbare Gewölbedecke für einen Hochtemperaturschmelzofen mit einem Ofeninneren (11), wobei die Gewölbedecke wenigstens eine Schicht (1) aus feuerfesten Steinen umfasst, **gekennzeichnet durch** die Anordnung wenigstens folgender Schichten an der dem Ofeninneren abgewandten Seite der wenigstens einen Schicht (1) aus feuerfesten Steinen:
- eine Dichtschicht (2), die zur Abdichtung des Ofeninneren (11) gegen Austritt oder Eintritt von Gas dient;
- eine Isolationsschicht (3) mit wärmeisolierender Wirkung;
- eine Kühlschicht (4), die zum Leiten eines Kühlfluidums ausgebildet ist.

2. Gewölbedecke nach Anspruch 1, **dadurch gekennzeichnet, dass** die Dicke und das Material der Schichten und/oder die Wärmeabfuhr des Kühlfluidums derart gewählt sind, dass die mittlere Temperatur in den feuerfesten Steinen einen vorgegebenen Temperaturwert nicht überschreitet.

3. Gewölbedecke nach Anspruch 2, **dadurch gekennzeichnet, dass** der vorgegebene Temperaturwert der feuerfesten Steine zwischen 1300 und 1600°C liegt, vorzugsweise ca. 1450° C beträgt.

4. Gewölbedecke nach einem der vorangegangenen Ansprüche, **dadurch gekennzeichnet, dass** die Dicke und das Material der Schichten und/oder die Wärmeabfuhr des Kühlfluidums derart gewählt sind, dass die Temperatur der Dichtschicht (2) eine vorgegebene Mindesttemperatur nicht unterschreitet.

5. Gewölbedecke nach Anspruch 4, **dadurch gekennzeichnet, dass** die Mindesttemperatur der Dichtschicht (2) zwischen 100 und 300° C liegt, vorzugsweise 200° C beträgt.

6. Gewölbedecke nach einem der vorangegangenen Ansprüche, **dadurch gekennzeichnet, dass** die Dichtschicht (2) eine Metallfolie umfasst, die vorzugsweise eine Stahlfolie mit einer Dicke von 50 bis 300 µm, besonders bevorzugt 250 µm ist.

7. Gewölbedecke nach Anspruch 6, **dadurch gekennzeichnet, dass** die Dichtschicht (2) ein Glasfasergewebe umfasst, das mit der Metallfolie verbunden ist.

8. Gewölbedecke nach einem der vorangegangenen Ansprüche, **dadurch gekennzeichnet, dass** die Isolationsschicht (3) eine Dicke im Bereich von 50 bis 200 mm und eine Wärmeleitfähigkeit im Bereich von 0.05 bis 0.2 aufweist.

9. Gewölbedecke nach Anspruch 8, **dadurch gekennzeichnet, dass** die Isolationsschicht (3) aus Isoliergewebe oder Filz auf der Basis von Steinwolle besteht.

10. Gewölbedecke nach einem der vorangegangenen Ansprüche, **dadurch gekennzeichnet, dass** die Kühlschicht (4) wenigstens eine auf der Isolationsschicht (3) aufliegende Abdeckschicht (5) aus einem wärmeleitfähigen Material und damit über Wärmebrücken verbundene Leitungsrohre (7) für das Kühlfluidum umfasst.

11. Gewölbedecke nach Anspruch 10, **dadurch gekennzeichnet, dass** die Leitungsrohre (7) mit wärmeleitfähigen Kontaktelementen (6) verbunden sind, die parallel zur Abdeckschicht (5) verlaufen und mit dieser grossflächig in Kontakt stehen.

12. Gewölbedecke nach Anspruch 10 oder 11, **dadurch gekennzeichnet, dass** die Abdeckschicht (5) eine Metallfolie umfasst, die vorzugsweise durch ein Glasfasergewebe verstärkt ist.

13. Gewölbedecke nach einem der vorangegangenen Ansprüche, **dadurch gekennzeichnet, dass** das Kühlfluidum Wasser ist.

14. Gewölbedecke nach einem der vorangegangenen Ansprüche, **dadurch gekennzeichnet, dass** die Wärmeabfuhr des Kühlfluidums zwischen 1000 und 5000 W/m², vorzugsweise 3000 W/m² beträgt.

15. Schmelzofen, insbesondere Reduktionsschmelzofen zur Aufbereitung von Abfallschlacke aus der Müllverbrennung, mit einer Gewölbedecke nach einem der vorangegangenen Ansprüche.
